# EUROPÄISCHE PATENTSCHRIFT

(11) **EP 0 187 666 B1**
(45) Veröffentlichungstag und Bekanntmachung des Hinweises auf die Patenterteilung: **02.11.1989**
(21) Anmeldenummer: 86100189.9
(22) Anmeldetag: 08.01.1986
(51) Int. Cl.: D21D 3/00, D21H 3/54

(54) **Verfahren zur internen Leimung bei des Herstellung von Papier, Karton, Pappen und anderen cellulosehaltigen Materialien**
Internal sizing process in the manufacture of paper, cardboard, boards and other cellulosic materials
Procédé d'encollage interne dans la fabrication de papier, carton, panneaux et autres matériaux cellulosiques

(30) Priorität: 08.01.1985 DE 3500408
(43) Veröffentlichungstag der Anmeldung: 16.07.1986
(73) Patentinhaber: SKW Trostberg Aktiengesellschaft, 83308 Trostberg (DE)
(72) Erfinder: Eichinger, Rudolf, Dr., A-8010 Graz (AT); Michaud, Horst, Dr., D-8223 Trostberg (DE); Seeholzer, Josef, Dr., D-8223 Trostberg (DE)
(74) Vertreter: Weickmann, Heinrich, Dipl.-Ing.

(56) Entgegenhaltungen:
- EP-A- 0 082 373
- DE-A- 3 000 502
- DE-B- 1 070 916
- DE-B- 2 250 995
- FR-A- 1 218 904
- US-A- 3 840 486
- ABSTRACTS BULLETIN OF THE INSTITUTE OF PAPER CHEMISTRY, Band 49, Nr. 1, Juli 1978, Seite 65, Zusammenfassung Nr. 376, Appleton, Wisc., US; V.V. TESLENKO et al.: "Reaction of cationic polyelectrolytes with the components of a pulp suspension" & TSELLYULOZA, BUMAGA, KARTON REF. INFORM. NO. 26: 7-8 (Oct, 1977)
- ABSTRACTS BULLETIN OF THE INSTITUTE OF PAPER CHEMISTRY, Band 54, Nr. 6, Dezember 1983, Seite 657, Zusammenfassung Nr. 6082, Appleton, Wisc, US; M. OLIVER: "Attention to sizing can improve sheet performance" & SOUTHERN PULP PAPER 46, no. 6: 32-37 (June 1983)
- ABSTRACT BULLETIN OF THE INSTITUTE OF PAPER CHEMISTRY, Band 55, Nr. 5, November 1984, Seite 630, Zusammenfassung Nr. 5979, Appleton, Wisc. US; & JP - A - 174 696/83 (MITSUBISHI PAPER MILLS LTD.) 13.10.1983

## Beschreibung

Die Erfindung betrifft ein Verfahren zur internen Leimung bei der Herstellung von Papier, Karton, Pappen und anderen cellulosehaltigen Materialien mit und ohne Füllstoffen und/oder Streichpigmenten unter neutralen bis schwach basischen pH-Bedingungen ohne die Verwendung von Aluminiumsalzen.

Die Papierherstellung erfordert zur Bindung des Harzleimes auf der Faseroberfläche einen Vermittler bzw. ein Fixiermittel, da sowohl der Harzleim als auch die Cellulosefasern elektronegativ geladen sind und sich gegenseitig abstoßen. Bei der Herstellung des Papieres im sauren Medium wird hierfür fast ausschließlich Alaun (Aluminiumsulfathydrat) verwendet, wobei die beste Leimung bei einem pH-Wert des Stoffes von 4,5 bis 5,5 erzielt wird. So hergestellte Papiere sind jedoch infolge fortschreitender Hydrolyse nicht alterungsbeständig.

Es wurde deshalb versucht, Papier unter neutralen Bedingungen intern zu leimen. Die Verwendung von Alaun ist hierbei jedoch nicht möglich, da das Aluminium-lon in diesem pH-Bereich schnell seine positive Ladung verliert und damit den negativ geladenen Leim nur noch unvollständig ausflocken kann.

Darüberhinaus reagiert Aluminiumsulfat mit dem unter neutralen Bedingungen als Pigment und Füllstoff gerne verwendeten Calciumcarbonat unter Kohlendioxidabspaltung, was zu Schaumentwicklung und Löcherbildung auf der Papierbahn führt. Ausfallendes Calciumsulfat führt zu Ablagerungen an der Maschine, so daß eine störungsfreie Papierherstellung nicht möglich ist. Da für das Aluminiumsulfat bisher kein Ersatz gefunden wurde, kann man auch den üblichen Harzleim bei der Papierherstellung unter neutralen Bedingungen nicht verwenden sondern mußte auf synthetische Leime zurückgreifen, was die Papierherstellung wesentlich verteuerte.

Einen Ausweg schien die « pseudo-neutral-Fahrweise unter Verwendung nur geringer Mengen Aluminiumsulfat zu bieten. Dieses wird dem Dünnstoff sehr spät zugesetzt, so daß die oben geschilderten unerwünschten Reaktionen zu keinen Schwierigkeiten führen. Um die verminderte Fällungswirkung des Alauns bei den hierbei vorliegenden pH-Werten von 6,5 bis 7,4 zu kompensieren, müssen aber noch andere kationische Mittel der Stoffsuspension zugegeben werden. Trotzdem besteht immer die Gefahr, daß das durch Reaktion von entbundener Kohlensäure mit Calciumcarbonat gebildete Calciumhydrogencarbonat im Laufe des Papierherstellungsverfahrens wieder zu Calciumcarbonat und Kohlendioxid zerfällt und Calciumcarbonatablagerungen entstehen, die zu Produktionsunterbrechungen führen.

Eine modifizierte pseudoneutrale Papierherstellungsmethode wird in der japanischen Offenlegungsschrift 83-174696 beschrieben. Hierbei wird dem Aluminiumsulfat als zusätzliches Mittel noch ein Dicyandiamid-Formaldehyd-Kondensationsprodukt zugesetzt. Dieses Verfahren hat jedoch immer noch den Nachteil, daß ein teueres Diketenharz verwendet werden muß.

In der europäischen Offenlegungsschrift 112 525 wird ein Mittel zur Neutralleimung von cellulosehaltigen Materialien vorgeschlagen, welches aus Wasser, einem in Wasser unbegrenzt löslichen Alkohol, Alkali- oder Aluminiumhydroxid sowie einer gesättigten oder ungesättigten Fettsäure mit 12 bis 24 C-Atomen besteht.

Ziel der neutralen Fahrweise der Papierherstellung ist es, den Einsatz von Aluminiumsulfat weitgehend zu reduzieren oder ganz auszuschließen und Kaolin als Füllstoff oder Pigment durch Calciumcarbonat zu ersetzen. Letzteres ist kostengünstiger erhältlich als Kaolin, und sein Weißgrad übersteigt den des Kaolins. Durch das günstigere Fließverhalten des Calciumcarbonats können außerdem höhere Füllungsgrade im Papier realisiert werden. Darüberhinaus wird die Korrosion an den maschinellen Einrichtungen verringert und die Qualität des Papiers, insbesondere dessen Alterungsbeständigkeit deutlich verbessert.

Aus der FR-A-1 218 904 ist ein Verfahren zur Massenleimung von Papier und analogen Materialien bekannt, bei dem man Ketenharze zusammen mit kationischen Harzen als Naßfestmittel verwendet, wodurch ein gewisser Leimungseffekt erzielt wird. Als kationische Harze werden darin Co-Kondensationsprodukte aus Dicyandiamid, Harnstoff und Formaldehyd eingesetzt.

Desweiteren ist aus der DE-B-1 070 916 ein Verfahren zum Leimen von Papier bekannt, bei dem übliche Harz- und Wachsleime ohne Metallverbindungen zusammen mit kationischen Kondensationsprodukten aus Carbonamiden, Formaldehyd, Dicyandiamid und gewünstenfalls Hexamethylentetramin verwendet werden.

Schließlich ist noch aus der EP-A 82 373 ein Verfahren zur Leimung von Papier bekannt, in dem ein ganz besonderes kationisches Harz eingesetzt wird. Das gemäß diesem Verfahren zu verwendende Harz wird in einem dreistufigen Verfahren aus Dicyandiamidformaldehyd einem Polyaminopolyamid, einem Ammoniumsalz und aus Epihalogenhydrin, Acrylamid oder Harnstoff gewonnen. Dieses Kondensationsharz wird als Reaktionsbeschleuniger (Promotor) für Diketenleime verwendet.

In Ulmann's Encyclopädie der technischen Chemie, 4. Auflage, Band 10, Seite 147 ist die generelle Verwendung von Kondensationsharzen aus Dicyandiamid mit Formaldehyd zum Imprägnieren von Fasermaterialien wie Papier, Holz, Leder und Textilien angegeben. Die Eigenschaften der jeweils verwendeten Kondensationsharze bezüglich der Beständigkeit gegen Wasser und Alkalien, sowie der Härte und der Elastizität läßt sich durch teilweisen Ersatz des Dicyandiamids durch andere Stoffe wie Phenol, Melamin, Guanamine, Anilin oder Harnstoff verändern. Auch die Verwendung kationenaktiver Polykondensate des Dicyandiamids als Flockungsmittel zur Reinigung von Abwässern der Papierindustrie und aus Färbereien sowie zur Entfernung von Schmieröl und anderen Polymerdispersionen aus wäßrigen Systemen ist beschrieben.

Der vorliegenden Erfindung liegt nun die Aufgabe zugrunde, ein Papierherstellungsverfahren zu entwickeln, das bei neutralen bis schwach basischen pH-Bereichen arbeitet und unter diesen Bedingungen die Nachteile der bisher bekannten Verfahren vermeidet.

Gelöst wird diese Aufgabe durch ein Verfahren zur internen Leimung bei der Herstellung von Papier, Karton, Pappen und anderen cellulosehaltigen Materialien mit und ohne Füllstoffe und/oder Pigmente durch natürliche oder synthetische Leimungsmittel unter neutralen bis schwach basischen pH-Bedingungen ohne Verwendung von Aluminiumsalzen, welches dadurch gekennzeichnet ist, daß man die Leimung unter Zusatz eines kationischen Dicyandiamidharzes auf der Basis eines Kondensationsproduktes von Dicyandiamid, mit Formaldehyd und wenigstens einer anorganischen oder organischen Säure und/oder wenigstens einem Ammonium- oder Aminsalz davon durchführt.

Es wurde überraschenderweise gefunden, daß die kationischen Dicyandiamidharze in der Lage sind, unter neutralen bis schwach basischen pH-Bedingungen auch natürliche Leimungsmittel zu flocken und auf der Faser zu fixieren. Auch ohne Zugabe von Aluminiumsulfat kann daher mit Hilfe solcher Dicyandiamidharze eine Volleimung erzielt werden.

Auch bei synthetischen Leimen auf Diketenbasis kann überraschenderweise mittels kationischer Dicyandiamidharze eine Voll- oder Teilleimung erreicht werden, wobei keine weiteren Hilfsmittel oder Fixiermittel benötigt werden.

Als besonders geeignet haben sich kationische Dicyandiamidharze erwiesen, die eine hohe positive Ladung aufweisen und daher anionische höhermolekulare Stoffe schnell und praktisch quantitativ auszufällen in der Lage sind. Diese Harze werden zweckmäßigerweise nicht zu stark sauer eingestellt, damit nach dem Vermischen mit der Stoffsuspension der pH-Wert nicht wesentlich unter 7 absinkt.

Die Herstellung der erfindungsgemäß verwendeten kationischen Dicyandiamidharze kann zum Beispiel durch Umsetzung von 1 Mol Dicyandiamid mit 1,0 bis 4,0 Mol Formaldehyd in Gegenwart von 0,1 bis 2,0 Mol wenigstens einer anorganischen oder organischen Säure und/oder wenigstens eines Ammonium- oder Aminsalzes davon und gegebenenfalls bis 0,5 Mol eines zwei- oder mehrwertigen Amins erfolgen. So hergestellte Kondensationsprodukte weisen pH-Werte von etwa 3 bis etwa 5 auf, sind in jedem Verhältnis mit Wasser mischbar und als etwa 50 %ige wäßrige Lösung gut anwendbar.

Als Säuren können z. B. starke anorganische Säuren wie Salzsäure, Schwefelsäure oder Salpetersäure eingesetzt werden. Bevorzugt werden jedoch schwächer saure organische Säuren wie z. B. Ameisensäure, Essigsäure oder Oxalsäure verwendet.

Als Ammoniumsalz können bei der Harzherstellung z. B. Ammoniumsalze starker anorganischer Säuren wie Ammoniumchlorid oder Ammoniumsulfat oder Ammoniumsalze organischer Säuren wie Ammoniumformiat oder -acetat verwendet werden. Als Aminsalze können Salze aus organischen Aminen mit anorganischen oder organischen Sauren wie z. B. Ethylendiamin-formiat oder Triethylentetramin-Hydrochlorid verwendet werden. Die genannten Salze können auch im Gemisch mit anorganischen oder organischen Säuren eingesetzt werden.

Als gegebenenfalls noch zuzusetzende Aminkomponente können zwei- oder mehrwertige aliphatische Amine verwendet werden. Bevorzugt werden Ethylendiamin, Propylendiamin, Diethylentriamin und Triethylentetramin verwendet. Auch ihre am Stickstoff durch Hydroxylgruppen substituierten Derivate sind einsetzbar wie z. B. Mono- oder Diethanolamin. Falls Amine zugesetzt werden, beträgt ihre Menge vorzugsweise wenigstens 0,05 Mol je Mol Dicyandiamid.

Formaldehyd kann in beliebiger Form, vorzugsweise in Form seiner 30 bis 40 Gew.-%igen wäßrigen Lösungen verwendet werden.

Unter neutralen bis schwach basischen pH-Werten werden hier solche zwischen pH 6,5 und 8,5, vorzugsweise zwischen 7,0 und 8,0 verstanden.

Die nach dem beschriebenen Verfahren erhaltenen Kondensationsprodukte sind klare, farblose, in jedem Verhältnis mit Wasser mischbare Produkte.

Im Rahmen der Erfindung können jedoch auch nach anderen Verfahren hergestellte kationische Dicyandiamidharze verwendet werden.

Die aufzuwendende Menge an kationischem Dicyandiamidharz wird auf die « Stoff (Cellulose)-Menge bezogen und beträgt im allgemeinen 0,1 bis 10 Gew.-% ; bevorzugt werden 0,2 bis 5 Gew.-% Dicyandiamidharz angewandt, zweckmäßig in Form einer etwa 50 %igen wäßrigen Lösung.

Bei dem erfindungsgemäßen Verfahren können alle handelsüblichen Leime auf Basis natürlicher oder synthetischer Ausgangsstoffe verwendet werden. Geeignete Produkte sind z. B. Kolophonium, Tierleim, Casein, Stärke, Wachse, Fettsäuren und Tallharze. Von synthetischen Leimen eignen sich besonders Produkte auf Basis von Ketendimeren, Polyvinylalkoholen oder Polyvinylacetaten. Als Ketendimere finden Produkte Anwendung, die auf Basis von alkylsubstituierten, dimeren Ketenen mit OxetanonStruktur, ausgehend von langkettigen Fettsäuren, hergestellt worden sind und unter dem Markennamen Aquapel vertrieben werden. In gleicher Weise eignen sich auch modifizierte Harzleime, wie sie z. B. durch Umsetzung von z. B. Kolophonium mit dienophilen Säuren erhalten werden und unter der Markenbezeichnung Purtin 3 N/S im Handel sind. Darüberhinaus sind auch äußerst fein verteilte Dispersionen speziell modifizierter, verstärkter Harze (z. B. Furtin BVR 510) vorteilhaft anwendbar.

Das erfindungsgemäße Verfahren erlaubt es nun überraschenderweise, durch Kombinationen von kationischem Dicyandiamidharz mit den vorstehend genannten, chemisch recht unterschiedlichen Leimkomponenten, diese zu flocken und auf der Faser zu fixieren. Ohne Zuhilfenahme weiterer Hilfsmittel kann auf diese Weise mit natürlichen, synthetischen oder modifizierten Harzleimen Voll- oder Teilleimung des Papieres erreicht werden.

Sämtliche in der Papierherstellung üblichen Füllstoffe und Pigmente können auch beim erfindungsgemäßen Verfahren verwendet werden wie z. B. Kaolin, Aluminiumsilikate, Calciumsilikate, Oxihydrate von Aluminium, Talkum, Satinweiß, Gips, Bariumsulfat, Bariumcarbonat, Magnesit, Zinkoxid, Titandioxid. Bevorzugt wird jedoch Calciumcarbonat verwendet. Dieses kann in feingemahlener Form aus natürlichem Calciumcarbonat bestehen oder auch gefälltes Calciumcarbonat sein. Calciumcarbonat wird deshalb bevorzugt, da sein Weißgrad z. B. den des Kaolins übersteigt und sein günstiges Fließverhalten besonders hohe Füllungsgrade im Papier erreichen läßt. Damit werden auch die Papiereigenschaften positiv beeinflußt: Die Opazität wird erhöht, der Weißgrad verbessert, die Alterungsbeständigkeit erhöht und die mechanischen Eigenschaften gesteigert.

Die nachfolgenden Beispiele erläutern die Erfindung und zeigen insbesondere, welche unterschiedlichen Leimsorten durch kationische Dicyandiamidharze unter neutralen oder schwach basischen pH-Bedingungen auf Cellulosefasem aufgebracht werden können und welche guten Ergebnisse so erreicht werden.

### Beispiele

Herstellung eines kationischen Dicyandiamid-Formaldehyd-Harzes: 84 Gew.-Teile Dicyandiamid werden mit 220 Gew.-Teilen 30 %igen wäßrigen Formaldehyd und 43 Gew.-Teilen Ammoniumchlorid in ein mit Rückflußkühler ausgestattetes Rührgefäß vorgelegt. Bei Raumtemperatur werden sodann 7,7 Gew.-Teile Ethylendiamin (78 %ig) unter Rühren zugesetzt. Die Reaktion springt sofort an und die Temperatur des Reaktionsgemisches steigt auf 90 bis 95 °C. Nach etwa 10 Minuten ist die Reaktion beendet. Danach wird Wasser zugegeben, um eine Konzentration von 50 Gew.-% Feststoff im Harz einzustellen.

Anstelle von Ethylendiamin kann z. B. auch die entsprechende Menge Diethylentriamin Triethylentetramin oder Diethanolamin verwendet werden.

Anstelle von Ammoniumchlorid kann eine anorganische oder organische Säure wie z. B. Salzsäure oder Ameisensäure verwendet werden.

### Beispiel 1

Auf einem Rapid-Köthen Blattbildner werden unter Verwendung von gebleichtem Kiefernzellstoff eines Mahlgrades 24° SR, Harzleim (Freiharzleim Furtin 3N) und 50 %igem wäßrigem kationischem Dicyandiamidharz (hergestellt aus Dicyandiamid, Formaldehyd, Ammonchlorid und Ethylendiamin) Blätter gebildet und auf Zylindern thermisch 3 Minuten lang bei 120 °C behandelt. Nach der Klimatisierung wurde die Leimung durch die Wasseraufnahme mittels des Cobb-Tests (60 sec.) nach DIN 531 32 bestimmt. Der Verwendung des kationischen Dicyandiamidharzes wurde Alaun als Leimungsmittel gegenübergestellt, wobei sich der pH-Wert von selbst einstellte.

Gegenüberstellung der Wirksamkeit des erfindungsgemäßen Papierherstellungsverfahrens mit kationischem Dicyandiamidharz und Alaun :

Ergebnis : Bei pH-Werten oberhalb 7 kann bei Einsatz von kationischem Dicyandiamidharz eine Voll-Leimung erzielt werden, die sich bei Verwendung von Alaun in diesem pH-Bereich nicht erreichen läßt.

### Beispiel 2

Blattbildung unter Verwendung von Calciumcarbonat als Füllstoff.

Die Versuchsbedingungen waren die gleichen wie in Beispiel 1, jedoch wurde schwach anionisches Calciumcarbonat als Füllstoff zugesetzt. Das Gewichtsverhältnis von Zellstoff zu Füllstoff betrug 1 2. Der Füllstoff wurde 5 Minuten im Ultra Turrax (Dispergiergerät) aufbereitet, anschließend 3 Minuten mit dem Zellstoff vermischt und danach der Leim und das kationische Dicyandiamidharz zugegeben.

Ergebnis : Die Verwendung von kationischem Dicyandiamidharz läßt bei Einsatz von Harzleim u. Calciumcarbonat als Füllstoff ohne Zusatz von Alaun im pH-Bereich von 7,5 eine Voll-Leimung erreichen.

### Beispiel 3

Blattbildung unter Verwendung von Diketenleim und Calciumcarbonat als Füllstoff.

Es wurde das gleiche kationische Dicyandiamidharz und die gleiche Calciumcarbonatqualität verwendet wie im Beispiel 2. Zum Leimen wurde ein synthetisches Produkt'auf Diketenbasis (Aquapel 2) verwendet. Die Qualität der Leimung wurde mit dem Cobb-Test festgestellt.

Ergebnis : Bereits durch Zusatz von geringen Mengen an kationischem Dicyandiamidharz wird die Leimung stark verbessert ; der pH-Wert der Stoffsuspension wird durch Zusatz dieses Harzes nicht verändert.

### Beispiel 4

Blattbildung unter Verwendung eines vollverseiften Harzleims ohne Füllstoff.

Als Dicyandiamidharz wurde in diesem Beispiel ein 50 Gew.-% Feststoff enthaltendes Kondensationsprodukt aus Dicyandiamid, Formaldehyd und Ameisensäure verwendet, wobei das Molverhältnis der Komponenten 1 : 1,5: 0,5 betrug. Als Leim wurde ein vollverseifter Harzleim (Furtin 3 N/S) verwendet. Von den, wie unter Beispiel 1 hergestellten Blättern, wurden die Cobb-Werte ermittelt.

Ergebnis : Bei Verwendung eines vollverseiften Harzleims und Einsatz eines kationischen Dicyandiamidharzes läßt sich bei pH-Werten über 7 ein guter Leimungseffekt erzielen.

### Beispiel 5

Blattbildung unter Verwendung eines vollverseiften Harzleims und Füllstoff.

Es wurde das gleiche Dicyandiamidharz und der gleiche Harzleim verwendet wie im Beispiel 4. Als Füllstoff diente schwach anionisches Calciumcarbonat. Die Blätter wurden in analoger Weise, wie unter Beispiel 1 angegeben, hergestellt.

Ergebnis : Auch bei Einsatz von anionischem Calciumcarbonat als Füllstoff und Verwendung von vollverseiftem Harzleim kann bei pH-Werten über 7 ein ausreichender Leimungseffekt erzielt werden.

### Beispiel 6

Blattbildung ohne Füllstoff.

Unter Verwendung des gleichen, in Beispiel 4 genannten, kationischen Dicyandiamidharzes sowie eines fein dispergierten, speziell modifizierten Harzleims (Furtin BVR 510) wurden gemäß Beispiel 1 Blätter gebildet. Deren Eigenschaften werden in nachfolgender Tabelle dargestellt.

Ergebnis : Die Kombination von kationischen Dicyandiamidharz mit einem speziell modifizierten Harzleim liefert auch bei pH-Werten . 7 hervorragende Cobb-Werte.

### Beispiel 7

Blattbildung unter Verwendung eines modifizierten Harzleims und Füllstoff.

Unter Verwendung des in Beispiel 6 genannten kationischen Dicyandiamidharzes, des gleichen speziell modifizierten Harzleims und schwach anionischem Calciumcarbonat als Füllstoff wurden gemäß Beispiel 1 Blätter hergestellt, deren Cobb-Werte in der folgenden Tabelle dargestellt werden.

Ergebnis : Durch Kombination eines kationischen Dicyandiamidharzes mit einem speziell modifizierten Harzleim und Füllstoff wird auch bei pH-Werten über 7 eine Voll-Leimung erzielt.

## Patentansprüche

1. Verfahren zur internen Leimung bei der Herstellung von Papier, Karton, Pappen und anderen cellulosehaltigen Materialien mit und ohne Füllstoffe und/oder Pigmente durch natürliche oder synthetische Leimungsmittel unter neutralen bis. schwach basischen pH-Bedingungen ohne Verwendung von Aluminiumsalzen, dadurch gekennzeichnet, daß man die Leimung unter Zusatz eines kationischen Dicyandiamidharzes auf der Basis eines Kondensationsproduktes von Dicyandiamid, mit Formaldehyd und wenigstens einer anorganischen oder organischen Säure und/oder wenigstens einem Ammonium-oder Aminsalz davon durchführt.

2. Verfahren nach Anspruch 1, dadurch gekennzeichnet, daß man als kationisches Dicyandiamidharz ein Kondensationsprodukt von 1 Mol Dicyandiamid mit 1,0 bis 4 Mol Formaldehyd und 0,1 bis 2 Mol der anorganischen oder organischen Säure und/oder eines Ammonium- oder Aminsalzes der Säure und 0 bis 0,5 Mol eines zwei- oder mehrwertigen Amins in Form seiner bis zu 60 Gew.-% Feststoff enthaltenden wäßrigen Lösung verwendet.

3. Verfahren nach den Ansprüchen 1 oder 2, dadurch gekennzeichnet, daß man 0,1 bis 10 Gew-% des kationischen Dicyandiamidharzes bezogen auf den Cellulose-Anteil verwendet.

4. Verfahren nach Anspruch 3, dadurch gekennzeichnet, daß man 0,2 bis 6 Gew.-% des kationischen Dicyandiamidharzes bezogen auf den Cellulose-Anteil verwendet.

5. Verfahren nach Anspruch 2, dadurch gekennzeichnet, daß man als Amin Ethylendiamin, Diethylentriamin oder Diethanolamin verwendet.

6. Verfahren nach den Ansprüchen 1 bis 5, dadurch gekennzeichnet, daß man als kationisches Dicyandiamidharz ein Kondensationsprodukt von Dicyandiamid mit Formaldehyd und Gemischen von Ammonium- und Aminsalzen sowie freien Säuren verwendet.

7. Verfahren nach Anspruch 1, dadurch gekennzeichnet, daß man als Füllstoff und/oder Pigment feingemahlenes oder gefälltes Calciumcarbonat verwendet.

## Claims

1. Process for the internal sizing in the production of paper, cardboard, paperboard and other cellulose-containing materials with and without filling materials and/or pigments by natural or synthetic sizing agents under neutral to weakly basic pH conditions without the use of aluminium salts, characterised in that one carries out the sizing with the addition of a cationic dicyandiamide resin based on a condensation product of dicyandiamide with formaldehyde and at least one inorganic or organic acid and/or at least one ammonium or amine salt thereof.

2. Process according to claim 1, characterised in that, as cationic dicyandiamide resin, one uses a condensation product of 1 mole dicyandiamide with 1.0 to 4 mole formaldehyde and 0.1 to 2 mole of the inorganic or organic acid and/or of an ammonium or amine salt of the acid and 0 to 0.5 mole of a di- or polybasic amine in the form of its aqueous solution containing up to 60 wt.% of solids.

3. Process according to claim 1 or 2, characterised in that one uses 0.1 to 10 wt.% of the cationic dicyandiamide resin, referred to the amount of cellulose.

4. Process according to claim 3, characterised in that one uses 0.2 to 6 wt.% of the cationic dicyandiamide resin, referred to the amount of cellulose.

5. Process according to claim 2, characterised in that one uses ethylenediamine, diethylenetriamine or diethanolamine as amine.

6. Process according to claims 1 to 5, characterised in that one uses a condensation product of dicyandiamide with formaldehyde and mixtures of ammonium and amine salts, as well as of free acids, as cationic dicyandiamide resin.

7. Process according to claim 1, characterised in that one uses finely ground or precipitated calcium carbonate as filling material and/or pigment.

## Revendications

1. Procédé de collage interne dans la fabrication de papier, carton, panneaux et autres matériaux cellulosiques avec et sans charges et/ou pigments à l'aide d'agents de collage naturels ou synthétiques dans des conditions de pH neutres à faiblement basiques sans emploi de sels d'aluminium, caractérisé en ce qu'on réalise le collage en ajoutant une résine de dicyanodiamide cationique à base d'un produit de condensation de dicyanodiamide avec du formaldéhyde et au moins un acide minéral ou organique et/ou au moins un de ses sels d'ammonium ou d'amine.

2. Procédé selon la revendication 1, caractérisé en ce qu'on emploie en tant que résine de dicyanodiamide cationique un produit de condensation de 1 mole de dicyanodiamide avec 1,0 à 4 moles de formaldéhyde et 0,1 à 2 moles de l'acide minéral ou organique et/ou d'un sel d'ammonium ou d'amine de l'acide et 0 à 0,5 mole d'une di- ou polyamine, sous forme de sa solution aqueuse contenant jusqu'à 60 % en poids de matière solide.

3. Procédé selon la revendication 1 ou 2, caractérisé en ce qu'on emploie 0,1 à 10 % en poids de la résine de dicyanodiamide cationique par rapport à la partie cellulose.

4. Procédé selon la revendication 3, caractérisé en ce qu'on emploie 0,2 à 6 % en poids de la résine de dicyanodiamide cationique par rapport à la partie cellulose.

5. Procédé selon la revendication 2, caractérisé en ce qu'on emploie en tant qu'amine de l'éthylènediamine, de la diéthylènetriamine ou de la diéthanolamine.

6. Procédé selon les revendications 1 à 5, caractérisé en ce qu'on emploie en tant que résine de dicyanodiamide cationique un produit de condensation de dicyanodiamide avec du formaldéhyde et des mélanges de sels d'ammonium et d'amine ainsi que d'acides libres.

7. Procédé selon la revendication 1, caractérisé en ce qu'on utilise en tant que charge et/ou pigment du carbonate de calcium finement broyé ou précipité.
